# FASCICULE DE BREVET EUROPEEN

(11) **EP 0 856 591 B1**
(45) Date de publication et mention de la délivrance du brevet: **01.08.2001**
(21) Numéro de dépôt: 98400178.4
(22) Date de dépôt: 29.01.1998
(51) Int. Cl.: C22C 38/22, C22C 38/24, C22C 38/26, C22C 38/28

(54) **Acier pour le formage à froid**
Stahl zur Kaltformung
Steel for cold forming

(30) Priorité: 04.02.1997 FR 9701459
(43) Date de publication de la demande: 05.08.1998
(73) Titulaire: Thyssen France SA, 78310 Maurepas (FR)
(72) Inventeur: Remi, Bertrand, 78490 Les Mesnuls (FR); Adrien, Jacques, 78150 Le Chesnay (FR)
(74) Mandataire: Boivin, Claude

(56) Documents cités:
- EP-A- 0 425 471
- WO-A-91/00371
- DE-A- 3 926 232

## Description

La présente invention a pour objet un acier pour le formage à froid qui présente notamment une excellente résistance à l'usure abrasive.

WO 91 00371 A montre des aciers dont la composition en poids pour cent est : C:0,35 à 1,2; Mn: 0,3 à 3; Si: 0,3 à 2; Cr: 5,0 à 11,5; Mo: 0,3 à 5,0; Nb: 0,4 à 5,0; V: 0,3 à 3,0; facultativement Ta: 0,01 à 0,2; Ti: 0,01 à 0,2; Ni: 0 à 3; le reste étant du fer et des impuretés.

L'acier selon l'invention est obtenu par fusion et affinage d'un acier et est caractérisé en ce que l'alliage a la composition pondérale suivante :

| | Fourchette préférée | Fourchette large |
|---|---|---|
| Carbone | 1 - 1,20 % | 0,80 - 1,50% |
| Manganèse | 0,30 - 0,50 % | < 1% |
| Silicium | 0,80 - 1 % | < 1% |
| Phosphore | < 0,020 % | ≤ 0,030% |
| Soufre | < 0,005 % | ≤ 0,005% |
| Chrome | 8 - 8,50 % | 6,25 - 9 % |
| Nickel | < 0,30 % | < 0,50% |
| Molybdène | 2 - 2,30 % | 1,80 - 3% |
| Aluminium | < 200ppm | < 0,15% |
| Vanadium | 0,20 - 0,40 % | 0,20 - 0,40% |
| Niobium | 0,60 - 0,90 % | 0,60 - 1,5% |
| Azote | < 130 ppm | < 150 ppm |
| Oxygène | < 30 ppm | < 50 ppm |
| Titane ou Zirconium | 500-1000 ppm | 500-1500 ppm |

Le complément étant du fer plus les impuretés caractéristiques de la pratique de la fabrication du métal.

Cet acier est élaboré par fusion électrique suivie d'un affinage en poche chauffante, d'un dégazage sous vide et d'une refusion sous laitier.

Dans cet acier, le Carbone et le Niobium forment du carbure de Niobium et le Titane ou le Zirconium favorisent l'obtention du carbure de Niobium idiomorphe.

La relation stoechiométrique pour la formation du carbure de Niobium est de l'ordre de 1% de Niobium pour 0,12% de Carbone. Le Carbone en excès est équilibré par la teneur de l'acier en Chrome en Molybdène et en Vanadium.

L'acier selon l'invention a une dureté supérieure à 60 Hrc. Il présente une combinaison de qualités; résistance à l'usure abrasive, usinabilité, ténacité qui ne pouvait être obtenue jusqu'à présent.

La ténacité est déterminée par une mesure suivant l'essai Charpy. Une éprouvette de référence 7x10x55mm est traitée à 1050° C, arrêt à l'huile , suivi d'un revenu de deux heures à 560° C; elle présente pour une dureté supérieure ou égale à 60 Hrc, une énergie de rupture supérieure ou égale à 40 Joules.

L'acier de formage à froid objet de l'invention présente une amélioration de la résistance à l'usure qui couvre trois formes :
- l'usure abrasive, nettement améliorée
- l'usure par écaillage, nettement améliorée, grâce à l'excellente ténacité de l'acier
- l'usure par adhérence nettement améliorée.

La présente invention ne doit pas être considérée comme lim itée au mode de réalisation décrit et représenté, mais en couvre, au contraire, toutes les variantes.

## Revendications

1. Acier pour le formage à froid obtenu par fusion et affinage d'un alliage caractérisé en ce que l'alliage a la composition pondérale suivante :
| | |
|---|---|
| Carbone | 0,80 - 1,50 % |
| Manganèse | < 1 % |
| Silicium | < 1 % |
| Phosphore | ≤ 0,030 % |
| Soufre | ≤ 0,005 % |
| Chrome | 6,25 - 9 % |
| Nickel | < 0,50 % |
| Molybdène | 1,80 - 3 % |
| Aluminium | ≤ 0,15% |
| Vanadium | 0,20 - 0,40 % |
| Niobium | 0,60 - 1,50 % |
| Azote | < 150ppm |
| Oxygène | < 50ppm |
| Titane ₒᵤ | 500 - 1500ppm |
| Zirconium | |
Le complément étant du fer plus les impuretés caractéristiques de la pratique de la fabrication du métal.

2. Acier selon la revendication 1,
caractérisé en ce que l'alliage a la composition pondérale suivante :
| | |
|---|---|
| Carbone | 1 - 1,20 % |
| Manganèse | 0,30 - 0,50 % |
| Silicium | 0,80 - 1 % |
| Phosphore | ≤ 0,020 % |
| Soufre | ≤ 0,005 % |
| Chrome | 8 - 8,50 % |
| Nickel | < 0,30 % |
| Molybdène | 2 - 2,30 % |
| Aluminium | < 200ppm |
| Vanadium | 0,20 - 0,40 % |
| Niobium | 0,60 - 0,90 % |
| Azote | < 130 ppm |
| Oxygène | < 30 ppm |
| Titane ou Zirconium | 500-1000 ppm |
Le complément étant du fer plus les impuretés caractéristiques de la pratique de la fabrication du métal.

## Claims

1. Steel for cold forming obtained via the fusion and refining of an alloy,
characterised in that the alloy has the following weighted composition :
| | |
|---|---|
| Carbon | 0.80- 1.50 % |
| Manganese | < 1 % |
| Silicon | < 1 % |
| Phosphorus | ≤ 0,030 % |
| Sulphur | ≤ 0,005 % |
| Chromium | 6,25 - 9 % |
| Nickel | < 0.50 % |
| Molybdenum | 1.80 - 3 % |
| Aluminium | ≤ 0.15 % |
| Vanadium | 0.20 - 0.40 % |
| Niobium | 0.60 - 1.50 % |
| Nitrogen | < 150 ppm |
| Oxygen | < 50 ppm |
| Titanium or Zirconium | 500 - 1500 ppm |
the complement being iron plus characteristic impurities of producing of metal.

2. Steel according to claim 1,
characterised in that the alloy has the following weighted composition:
| | |
|---|---|
| Carbon | 1 - 1.20 % |
| Manganese | 0.30 - 0.50 % |
| Silicon | 0.80 - 1 % |
| Phosphorus | ≤ 0,020 % |
| Sulphur | ≤ 0,005 % |
| Chromium | 8 - 8.50 % |
| Nickel | < 0.30 |
| Molybdenum | 2 - 2.30 % |
| Aluminium | < 200 ppm |
| Vanadium | 0.20 - 0.40 % |
| Niobium | 0.60 - 0.90 % |
| Nitrogen | < 130 ppm |
| Oxygen | < 30 ppm |
| Titanium or Zirconium | 500 - 1500 ppm |
the complement being iron plus characteristic impurities of producing of metal.

## Patentansprüche

1. Stahl zur Kaltformung, der durch Schmelzen und Frischen einer Legierung erzeugt ist, dadurch gekennzeichnet, daß die Legierung gewichtsmäßig die folgende Zusammensetzung aufweist:
| | |
|---|---|
| Kohlenstoff | 0,80 - 1,50 % |
| Mangan | < 1 % |
| Silizium | < 1 % |
| Phosphor | ≤ 0,030% |
| Schwefel | ≤ 0,005% |
| Chrome | 6,25 - 9 % |
| Nickel | < 0,50 % |
| Molybdän | 1,80 - 3 % |
| Aluminium | ≤ 0,15 % |
| Vanadium | 0,20 - 0,40 % |
| Niob | 0,60 - 1,50 % |
| Stickstoff | < 150 ppm |
| Sauerstoff | < 50 ppm |
| Titan Zirkon, | oder 500 - 1500 ppm |
wobei der Rest Eisen zusammen mit dem für die Praxis der Metallherstellung charakteristischen Verunreinigungen ist.

2. Stahl nach Anspruch 1, dadurch gekennzeichnet, daß die Legierung die folgende gewichtsmäßige Zusammensetzung aufweist:
| | |
|---|---|
| Kohlenstoff | 1 - 1,20 % |
| Mangan | 0,30 - 0,50 % |
| Silizium | 0,80 - 1 % |
| Phosphor | ≤ 0,020% |
| Schwefel | ≤ 0,005% |
| Chrome | 8 - 8,50 % |
| Nickel | < 0,30 % |
| Molybdän | 2 - 2,30 % |
| Aluminium | < 200 ppm |
| Vanadium | 0,20 - 0,40 % |
| Niob | 0,60 - 0,90 % |
| Stickstoff | < 130 ppm |
| Sauerstoff | < 30 ppm |
| Titan | oder 500 - 1000 ppm |
| Zirkon, | |
wobei der Rest Eisen zusammen mit dem für die Praxis der Metallherstellung charakteristischen Verunreinigungen ist.
